# EUROPÄISCHE PATENTSCHRIFT

(11) **EP 2 453 027 B1**
(45) Veröffentlichungstag und Bekanntmachung des Hinweises auf die Patenterteilung: **24.10.2018**
(21) Anmeldenummer: 11188717.0
(22) Anmeldetag: 10.11.2011
(51) Int. Cl.: C22C 38/02, C22C 38/44, C22C 38/58, C21D 6/00, C22C 38/04, C22C 38/08, C22C 38/18

(54) **Warmumgeformtes Produkt und Verfahren zu dessen Herstellung**
Thermoformed product and method for producing same
Produit déformé à chaud et son procédé de fabrication

(30) Priorität: 10.11.2010 EP 10190719
(43) Veröffentlichungstag der Anmeldung: 16.05.2012
(73) Patentinhaber: Swiss Steel AG, 6021 Emmenbrücke (CH)
(72) Erfinder: Roelofs, Hans, 6274 Eschenbach (CH); Mastrogiacomo, Giovanni, 8037 Zürich (CH); Urlau, Ulrich Hugo, 6010 Kriens (CH); Garcia Caballero, Francisca, 28040 Madrid (ES)
(74) Vertreter: Schmauder & Partner AG Patent- & Markenanwälte VSP

(56) Entgegenhaltungen:
- EP-A1- 2 103 704
- JP-A- 2007 284 774

## Beschreibung

### Technisches Gebiet

Die Erfindung betrifft ein Verfahren zur Herstellung eines Stahlprodukts gemäss dem Oberbegriff des Anspruchs 1 sowie ein damit herstellbares warmumgeformtes Produkt.

### Stand der Technik

Für massive Bauteile, die dynamisch oder schlagartig beansprucht werden, sind hohe Anforderungen an die Duktilität des eingesetzten Stahls gestellt. Aus diesem Grund werden die Endeigenschaften des Werkstoffs in der Regel über eine Wärmebehandlung eingestellt. Die Vergütungsbehandlung zielt auf ein angelassenes martensitisches Stahlgefüge und erlaubt die Einstellung eines hohen Zähigkeitsniveaus bei gleichzeitig noch guter Festigkeit. Ein breit eingesetzter Vergütungsstahl ist der Werkstoff 42CrMo4. Dieser Stahl erreicht bei einer Zugfestigkeit von ca. 1'000 MPa noch eine Charpy-Kerbschlagarbeit (ISO-V bei Raumtemperatur) von 200 J.

Vergütungsstähle mit einem Mischgefüge aus Martensit und Bainit können ebenfalls gute Eigenschaftskombinationen aufweisen. Die WO 2007/017161 beschreibt einen solchen Stahl für dickwandige Nahtlos-Rohre (mit bis zu 30 mm Wandstärke). Nach dem Abschrecken (Abkühlrate > 30 K/s) aus der Umformhitze entsteht ein dominant martensitisches Gefüge mit bis zu 40 % Bainit. Das martensitische Gefüge weist unabhängig von der ursprünglichen Austenitkorngrösse (Primärgefüge) eine gute Kerbschlagzähigkeit auf, sobald die Martensit-Korngrösse <3 µm beträgt.

Eine weitere Absenkung der Abkühlrate (aus der Umformwärme) führt zu dominant bainitischen Gefügen. Entsprechende Patentveröffentlichungen beziehen sich insbesondere auf Schmiedeteile und Schienen. Das resultierende Bainit-Gefüge ist in der Regel sehr kerbempfindlich, so dass die Charpy-Kerbschlagzähigkeit typischerweise an Proben mit U-Kerbe ermittelt wird.

In EP 0 845 544 wird ein solcher mikrolegierter bainitischer Stahl mit C ≤ 0.12 % beschrieben, der bei Raumtemperatur eine Zugfestigkeit von über 1'000 MPa aufweist. Um die gewünschten Eigenschaften zu erreichen, wird der Stahl nach der Walzung wieder austenitisiert und anschliessend mit einer Abkühlrate > 17 K/s abgeschreckt. Diese Abkühlrate liegt immer noch deutlich über denjenigen der an Luft abgekühlten Langprodukte in konventionellen Walzwerken.

EP 0 775 756 beschreibt einen weiteren bainitisch-martensitischen Stahl für die Herstellung von Schmiedeteilen. Nach dem Schmieden soll die Zugfestigkeit > 1'000 MPa betragen und die Charpy-Kerbschlagzähigkeit ISO-U ist > 50 J/cm² (bzw. Kerbschlagarbeit ISO-U > 25 J). Die beschriebene Stahlzusammensetzung erfordert jedoch zwingend eine beschleunigte Abkühlung aus der Umformhitze, damit diese Werte erreichbar sind. Die Ausführungsbeispiele zeigen, dass die Abkühlrate > 14 K/s sein soll. Diese technische Lehre lässt sich in konventionellen Schmiede- und Warmwalzprozessen nicht anwenden. Ausserdem beschränkt sich die Umsetzung auf kleine Bauteile, bei denen auch im Kern noch grosse Kühlraten erreicht werden können.

JP2007 284774 beschreibt einen ähnlichen bainitischen Stahl zur Herstellung von Walzdraht, der sich durch gute Ermüdungseigenschaften und durch eine gute Kaltumformbarkeit auszeichnet. Zur Erreichung des erfindungsgemässen Gefüges wird wiederum eine beschleunigte Abkühlung aus der Umformhitze verlangt. Die Abkühlraten der Ausführungsbeispiele liegen zwischen 15 und 50 K/s. Die erreichbare Kerbschlagzähigkeit geht aus der Beschreibung nicht hervor.

GB 2 297 094 beschreibt einen karbid-freien bainitischen Stahl, der aus der Umformhitze an Luft abgekühlt hergestellt werden kann. Der Stahl ist für die Herstellung von Schienen konzipiert und zeichnet sich durch eine gute Verschleissbeständigkeit und ein gutes Ermüdungsverhalten aus. Die Kerbschlagzähigkeit des Werkstoffs stand bei dieser Entwicklung nicht im Vordergrund. Die Charpy-Kerbschlagarbeit ISO-V bei Raumtemperatur liegt nur bei 20 bis 40 J.

Der in CN 1 477 226 beschriebene Stahl kann nach der Luftabkühlung folgende Mischgefüge enthalten: granularer Bainit, unterer Bainit, Martensit, Restaustenit. Er erreicht eine Zugfestigkeit von 850 bis über 1'400 MPa. Damit eine gute Zähigkeit resultiert, muss der Stahl nach der Warmumformung jedoch nochmals wärmebehandelt (angelassen) werden. Der vorhandene Kohlenstoff wandert dann in die vorliegenden Austenitfilme, und bei einer Zugfestigkeit von ca. 900 MPa lässt sich eine Charpy-Kerbschlagzähigkeit ISO-U von über 110 J/cm² (oder > 55 J) erreichen.

Obwohl die Eigenschaften der bainitisch-martensitischen Stähle bisher vielversprechend sind, liegt bislang keine Beschreibung für die Herstellung massiver Bauteile (Durchmesser bzw. Wandstärke > 10 mm) vor, mit der
- nach Luftabkühlung aus der Umformhitze bei Raumtemperatur Charpy-Kerbschlagzähigkeiten an V-gekerbten Proben von > 100 J erreichbar sind
- für ein breites Spektrum an Bauteil-Abmessungen bzw. Walzabmessungen konstante Eigenschaften erreicht werden können.

### Darstellung der Erfindung

Aufgabe der Erfindung ist es, ein verbessertes warmumgeformtes Stahlprodukt sowie ein Verfahren zu dessen Herstellung bereitzustellen, mit dem insbesondere die obigen Nachteile vermieden werden.

Gelöst werden diese Aufgaben durch das im Anspruch 1 definierte Verfahren sowie durch das im Anspruch 5 definierte warmumgeformte Stahlprodukt.

Die nachfolgenden Gehaltsangaben in Prozent (%) bzw. in Teilen pro Million ("parts per million, ppm") beziehen sich - sofern nicht ausdrücklich anders angegeben - auf Gewichtsanteile.

Beim erfindungsgemässen Verfahren zur Herstellung eines Stahlprodukts wird ein Stahl mit einem Gewichtsanteil von:
0.03 bis 0.20 % Kohlenstoff (C),
2.00 % bis 4.00 % Mangan (Mn),
0.05 bis 2.00 % Chrom (Cr),
0.05 bis 1.00% Nickel (Ni),
bis zu 0.035% Phosphor (P),
bis zu 0.5% Molybdän (Mo),
bis zu 0.02% Stickstoff (N),
bis zu 0.04% Aluminium (Al),
bis zu 0.005% Bor (B),
bis zu 0.10% Titan (Ti),
bis zu 0.8% Silizium (Si),
der Rest Eisen sowie stahlübliche Beimengungen,
einer Warmumformung bei 900 bis 1300°C unterzogen und danach an Luft abkühlt, wobei die mittlere Austenitkorngrösse nach dem letzten Warmumformungschritt kleiner ist als 50 µm und wobei die Abkühlung aus der Umformhitze an ruhender oder bewegter Luft so geschieht, dass der Temperaturbereich zwischen 800 und 500°C mit einer Kühlrate von 0.1 bis 8.0 K/s durchlaufen wird.

Die Abkühlung aus der Umformhitze wird so durchgeführt, dass der Temperaturbereich zwischen 600 und 400°C mit einer Kühlrate von 0.1 bis 4.0 K/s durchlaufen wird.

Die prozentualen Gewichtsanteile x(i) von Kohlenstoff, Mangan, Chrom, Nickel und Molybdän erfüllen dabei die folgende Bedingung: $700 < Bs = 1 ′ 103 - 270 ⋅ x \left(C\right) - 90 ⋅ x \left(Mn\right) - 70 ⋅ x \left(Cr\right) - 37 ⋅ x \left(Ni\right) - 83 ⋅ x \left(Mo\right) < 800$

Hierdurch wird erreicht, dass nach Luftabkühlung aus einem Temperaturbereich von 900 bis 1'300°C folgende Gefügebestandteile vorliegen:
60 bis 95% unterer Bainit,
bis zu 10% granularer oder oberer Bainit,
bis zu 40% Martensit,
bis zu 20% Restaustenit, und
bis zu 2% Ferrit.

Die in obiger Bedingung verwendete Masszahl Bs entspricht einem an sich bekannten Erfahrungsansatz für die Bainit-Starttemperatur in Kelvin [W. Steven, and A.J. Haynes, JISI 183, pp. 349-359 (1956)].

Bei dem erfindungsgemäss hergestellten Produkt sind die Legierungskomponenten so gewählt, dass bei üblichen Abkühlraten aus der Walzhitze von 0.1 bis 8.0 K/s immer ein bainitisch-martensitisches Gefüge mit Zugfestigkeitsniveau von 900 bis 1'400 MPa resultiert, ohne dass kostspielige Legierungselemente und/oder spezielle Einrichtungen zur beschleunigten Abkühlung aus der Walzhitze verwendet werden müssen. Die Charpy-ISO-V Kerbschlagarbeit bei Raumtemperatur ist > 100 J.

Durch die untere Begrenzung des Kohlenstoffgehalts auf 0.03 Gew.-% wird in Kombination mit Mangan, Chrom und Molybdän sichergestellt, dass keine Ferritanteile im Gefüge vorliegen. Ferritanteile beeinträchtigen sowohl das Festigkeitsniveau wie auch die Kerbschlagzähigkeit des Produkts.

Durch die obere Begrenzung des Kohlenstoffs auf 0.20 Gew.-% wird gewährleistet, dass die Zugfestigkeit nicht über 1'400 MPa ansteigt. Höhere Festigkeitswerte verschlechtern die Bearbeitbarkeit im nachgelagerten Ziehprozess oder Zerspanungsprozess. Höhere Kohlenstoffgehalte fördern ausserdem die Bildung von Karbiden, was die Duktilität nachteilig beeinflusst.

Die untere Begrenzung in Mangan auf 2.00 Gew.-% stellt sicher, dass eine Bainitstarttemperatur unter 800 K ohne teure Legierungszusätze erreichbar ist. Diese tiefe Bainitstarttemperatur gewährleistet ein feines Stahlgefüge, welches dominant aus unterem Bainit besteht. Gemäss einer bevorzugten Ausführungsform wird ein Mangangehalt von mindestens 2.55 Gew.-% verwendet. Insbesondere bewährt es sich, einen Mangangehalt von mindestens 2.80 Gew.-%, beispielsweise ungefähr 3.0 Gew.-% zu verwenden.

Eine weitere Zugabe von Mangan senkt die Bainit-Starttemperatur nochmals ab. Das Bainitgebiet engt sich ein und der resultierenden Bainitanteil nimmt zugunsten von Restaustenit und Martensit ab. Bei Überschreitung der oberen Begrenzung in Mangan liegt das gewünschte bainitische Gefüge nicht mehr vor. Das Gefüge wird dann dominant martensitisch sein.

Molybdän unterdrückt die Korngrenzensegregation von versprödenden Elementen wie Phosphor. Eine Zugabe von mindestens 0.15 Gew.-% Molybdän verbessert somit die Anlassbeständigkeit des Stahls. Falls keine nachgelagerte Wärmebehandlung stattfindet, ist die Zugabe von Molybdän nicht zwingend erforderlich.

Ein Molybdängehalt über 0.5 Gew.-% fördert die Bildung von kohlenstoffreichen Martensitinseln. Diese führen zu einer markanten Verschlechterung der Zähigkeit des Stahls. Aus diesem Grund soll der Molybdängehalt maximal 0.5 Gew.-% betragen. Vorteilhafterweise weist das warmumgeformte Stahlprodukt einen Molybdängehalt von 0.15 bis 0.50 Gew.-% auf.

Chrom kann an Stelle von Mangan zulegiert werden, um die Bainitstarttemperatur einzustellen. Die Verwendung von Chrom ist jedoch kostspieliger als die Verwendung von Mangan. Da Mangan stark seigert, kann es für gewisse Anwendungen dennoch sinnvoll sein, einen Teil des Mangans durch Chrom zu ersetzen. Da Chrom das Risiko für die Bildung von chromreichen Nitriden und Karbiden erhöht, was zu einer Verschlechterung der Zähigkeit führen kann, wird der Chromgehalt auf 2.0 Gew.% begrenzt.

Die Zugabe von Silizium ist nicht notwendig, um die gewünschten Eigenschaften zu erreichen. Eine dosierte Zugabe von Silizium unterdrückt die Karbidbildung. Eine bevorzugte Ausführung des erfindungsgemäss hergestellten Produkts enthält deshalb 0.40 bis 0.80 Gew.-% Silizium.

Nickel verbessert die Charpy-Kerbschlagzähigkeit bei tiefen Temperaturen. In der Regel reichen die Eigenschaften auch ohne Nickelzugabe aus. Aus Kostengründen wird der Nickelgehalt auf 1.0 Gew.-% begrenzt.

Die Zugabe von Aluminium ist für die erfindungsgemässe Herstellung des Produkts nicht zwingend. Falls eine spätere Wärmebehandlung des Produkts, z.B. eine Einsatzhärtung zur Einstellung einer verschleissfesten Oberfläche, notwendig ist, dann kann die Austenitkornstabilität über eine Aluminiumzugabe gewährleistet werden. In diesem Fall sind Aluminiumgehalte von 0.02 bis 0.04 Gew.% üblich.

Phosphor ist ein Stahlschädling. Es geht an die Austenitkorngrenzen und schwächt das Gefüge. Aus diesem Grund wurde der Phosphorgehalt auf 0.035 Gew.-% begrenzt.

Da sich schon geringfügige Ferritanteile negativ auf die Kerbschlagzähigkeit auswirken können, soll die Ferritbildung möglichst vermieden werden. Durch eine ausreichend schnelle Abkühlung des warmumgeformten Produkts kann dies gewährleistet werden. Falls die Abkühlrate nicht ausreicht, kann zusätzlich eine Zugabe von Bor vorgesehen werden. Bor geht an die Austenitkorngrenzen und unterdrückt die Ferritbildung. In diesem Fall ist einen Borgehalt 10 bis 50 ppm ausreichend.

Eine Zugabe von 0.03 bis 0.10 Gew.-% Titan stellt sicher, dass der im flüssigen Stahl gelösten Stickstoff von bis zu 0.02 Gew.-% während der Erstarrung des Stahls in Form von Titankarbonitriden ausgeschieden wird. Dies ist die Voraussetzung dafür, dass elementares Bor an die Austenitkorngrenzen gelangen kann und nicht in Form von Bornitriden vorliegt. Falls kein Bor zulegiert wird, muss keine Titanzugabe vorgesehen werden.
Die chemische Zusammensetzung des Stahls ist so zu wählen, dass nach der Abkühlung an Luft ein Gefüge entsteht, welches dominant aus unterem Bainit besteht. Dies wird bevorzugt dadurch erreicht, dass die Bainit-Starttemperatur Bs niedrig genug eingestellt wird. Aus diesem Grund soll die Bs-Temperatur nicht mehr als 800 K betragen. Die tiefe Umwandlungstemperatur gewährleistet eine sehr feine Gefügestruktur, was für die Erreichung der hohen Kerbschlagzähigkeit entscheidet ist.
Eine ausreichend feine Gefügestruktur ist erreicht, wenn die mittlere Korngrösse des dominant bainitischen Sekundärgefüges kleiner ist als 5 µm. Die Korngrösse ist dabei über den linearen Abstand zwischen Korngrenzen definiert. Die kristallografische Orientierung an der Korngrenze soll sich um mehr als 15° ändern.
Eine zu tief gewählte Bs-Temperatur verlangsamt die Kinetik der Bainitbildung. Es entsteht deutlich weniger Bainit und das Gefüge wird dominant martensitisch. Die Bs-Temperatur soll deshalb über 700 K liegen. Damit sich möglichst viel Bainit einstellt, ist die Bainitstarttemperatur bevorzugt zwischen 750 und 800 K zu wählen.
Der Austenit wird während der Gefügeumwandlung nicht vollständig in Bainit umgewandelt. Damit die Eigenschaften des unteren Bainits dominieren, soll jedoch mindestens 60% des Gefüges aus unterem Bainit bestehen.
Der Austenit, der sich während der Abkühlung aus der Warmumformung nicht in Bainit umwandelt, ist entweder über einen ausreichenden Kohlenstoffgehalt stabilisiert oder er wandelt sich bei tieferen Temperaturen in Martensit um. Bei einem mittleren Kohlenstoffgehalt im Stahl von 0.03 Gew.-% wird im Gefüge voraussichtlich kein Restaustenit vorliegen und der resultierende Martensitanteil kann bis zu 40% betragen.

Bei einem Kohlenstoffgehalt von 0.2 Gew.-% wird ein Teil des Austenits während der Abkühlung aus der Warmumformung stabilisiert. Es können noch 20% Restaustenit im Endprodukt vorliegen.

Da der Mangangehalt des Stahls über 2.0 Gew.-% beträgt, ist mit einer mikroskopisch ungleichmässigen Manganverteilung im grosstechnisch hergestellten Produkt zu rechnen (Seigerungszonen). Aus diesem Grund kann das Umwandlungsverhalten des Austenits während der Abkühlung aus der Warmumformung lokal variieren. So können vereinzelte Körner aus Ferrit, granularem Bainit oder oberem Bainit nicht gänzlich ausgeschlossen werden. Solange deren Bestandteile gering sind, werden sie die guten Eigenschaften des Produkts nicht beeinträchtigen. Deshalb sind bis zu 10 % granularer oder oberer Bainit und bis zu 2 % Ferrit für das erfindungsgemäss hergestellte Produkt zulässig.

### Kurze Beschreibung der Zeichnungen

Ausführungsbeispiele der Erfindung werden nachfolgend anhand der Zeichnungen näher beschrieben, dabei zeigen:
- Fig. 1: die Abhängigkeit der ISO-V-Kerbschlagarbeit von der Bainit-Starttemperatur;
- Fig. 2: ein Gefügebild (Ätzmittel: LePera) für einen 18 mm Stabstahl aus Stahl 1;
- Fig. 3: ein Gefügebild (Ätzmittel: LePera) für einen 18 mm Stabstahl aus Stahl 2;
- Fig. 4: ein Gefügebild (Ätzmittel: LePera) für einen 18 mm Stabstahl aus Stahl 6;
- Fig. 5: ein Gefügebild (Ätzmittel: LePera) für einen 18 mm Stabstahl aus Stahl 7;
- Fig. 6: Gefügebilder bei 3000X Vergrösserung im hochauflösenden Rasterelektronenmikroskop: oben Stahl 6 und unten Stahl 7, und
- Fig. 7: das Ergebnis einer EBSD-Untersuchung am Beispiel von Stahl 7; die Sekundär-Korngrössen wurden entlang den Linien d1, d2 und d3 ausgewertet; die mittlere Korngrösse beträgt 4.51 µm (± 1.09 µm).

### Wege zur Ausführung der Erfindung

Die entscheidenden Zusammenhänge wurden bei Versuchen an Laborschmelzen entdeckt. Es wurden Stahlblöcke von Ø 100 x 400 mm gefertigt und zu Ø 50 mm Rundknüppel ausgeschmiedet. Zur Simulation einer Walzung in einem konventionellen Warmwalzwerk wurden die Knüppel in 8 Stichen auf Ø 18 mm ausgewalzt:
Die Endwalztemperatur bei der letzten Warmumformung war 1'040 bis 1'060°C. Zur Simulation der Abkühlung bei dünnen Drähten wurde zwischen 900 und 600°C eine beschleunigte Luftabkühlung mit einer Kühlrate von ca. 5.5 K/s eingestellt. Während der Gefügeumwandlung unter 600°C wurden die Stäbe an ruhender Luft abgekühlt.

Die an neun Schmelzen ermittelten Charpy-Kerbschlagwerte bei Raumtemperatur sind in Fig. 1 in Abhängigkeit von der Bainit-Starttemperatur Bs (ermittelt nach Steven & Hayns) dargestellt. Es wurde entdeckt, dass die Schmelzen mit Bs < 800 K immer eine gute Kerbschlagzähigkeit aufweisen.

In den Versuchsschmelzen wurden Kohlenstoff, Mangan, Molybdän verwendet, um die Bs-Temperatur einzustellen. Es wurde kein Chrom und Nickel legiert. Die gemessenen Chrom- und Nickelgehalte (als Begleitelemente bzw. Verunreinigungen im Stahl) lagen zwischen 0.05 und 0.09 Gew.-%.

Die drei erfindungsgemässen Stähle ("Stähle 7 bis 9") sind den sechs nicht-erfindungsgemässen Stählen ("Stähle 1 bis 6") in den Tabellen 1 und 2 gegenübergestellt. Der wesentliche Unterschied zwischen den erfindungsgemässen und den nicht-erfindungsgemässen Stählen besteht in der Feinheit und in der Morphologie der Mikrostruktur. Diese wird über die chemische Zusammensetzung des Stahls, gemäss Bs (in K) = 1103 - 270C - 90Mn - 70Cr - 37Ni - 83Mo < 800 K eingestellt. Ausgewählte Gefügebilder sind in Fig. 2 bis 5 dargestellt.

Stahl 1 besteht dominant aus einem grobkörnigen granularen Bainit (Fig. 2). Vereinzelt wurden auch Ferritkörner gefunden. Die Zugfestigkeit Rm ist entsprechend niedrig. Die ISO-V-Kerbschlagarbeit bei Raumtemperatur fällt unter 100 J.

Die Eigenschaften und die Mikrostruktur des nicht-erfindungsgemässen Stahls 2 sind ähnlich zu Stahl 1. Die Bainit-Starttemperatur ist etwas niedriger und das Gefüge ist entsprechend etwas feiner (Fig. 3). Das Gefüge besteht dominant aus einem karbid-freien granularen Bainit. Die quantitative Gefügeanalyse (mittels Röntgendiffraktion für Austenit und quantitative REM-Analyse für Ferrit, Bainit und M/A-Phasenanteile) ergab folgende Gefügezusammensetzung: 80 % Bainit (dominant granular), 17 % Martensit und 3 % Restaustenit.

Bei weiterer Absenkung der Bainit-Starttemperatur ändert die Gefügestruktur von granularem Bainit zu lattenförmigem unterem Bainit. Bereits im Schliffbild (LOM) des nicht-erfindungsgemässen Stahls 6 ist die deutlich feinere Gefügestruktur zu erkennen (Fig. 5). Die Festigkeit steigt im Vergleich zu den Stählen 1 und 2 markant an, aber die Kerbschlagzähigkeit bleibt niedrig. Grund für die unbefriedigende Zähigkeit sind grobe Körner aus granularem, oberem Bainit, die in einer Matrix aus feinem unteren Bainit eingelagert sind. Das Gefüge besteht zu 87 % aus Bainit, 10 % aus Martensit und 3 % Restaustenit.

Aufgrund der vorliegenden Körner aus granularem Bainit ist die Gefügestruktur nicht so fein, wie sie im LOM oder auch im Rasterelektronenmikroskop erscheint.

Um die Feinheit der Struktur sichtbar zu machen wurden EBSD-Untersuchungen ("Electron Back Scattering Diffraction") durchgeführt. Mit dieser Methode werden die kristallografische Orientierungen in der Mikrostruktur gemessen. Eine Korngrenze liegt vor, wenn sich die kristallografische Orientierung um mehr als 15° ändert. Die mittlere lineare Ausdehnung der Körner kann so bestimmt werden. Für Stahl 6 ist die mittlere Korngrösse 10.1 µm (± 0.93 µm).

Fig. 7 zeigt das Gefüge des erfindungsgemässen Stahls 7 im Vergleich zum Stahl 6. Das Gefüge ist bei Stahl 7 nochmals feiner geworden. Die quantitative Analyse gibt folgende Gefügezusammensetzung: 70 bis 72 % unterer Bainit und 28 bis 30 % selbstangelassener Martensit. Grobe Gefügebestandteile wie Ferrit oder granularer oberer Bainit fehlen. Die mittels EBSD bestimmte mittlere Korngrösse ist entsprechend klein. Sie liegt bei 4.51 µm (± 1.09 µm) und ist somit nur halb so gross wie bei Stahl 6.

Die erfindungsgemässen Stähle repräsentieren eine Stahlzusammensetzung mit hoher Festigkeit (ca. 1'000 MPa) und Zähigkeit (ISO-V bei Raumtemperatur ist 150 bis 200 J):
- Sie können mit konventioneller Walz- und Schmiedetechnologie hergestellt werden. Eine Feinung des Primärgefüges durch Absenkung der Temperatur im letzten Umformschritt unterhalb der Rekristallisations-Stopptemperatur ist nicht zwingend gefordert. Im Ausführungsbeispiel liegt eine Austenitkorngrösse von ca. 30 µm vor.
- Die Eigenschaften werden bei tiefen Abkühlraten erreicht (hier an ruhender Luft), so dass massive Bauteile daraus gefertigt werden können (im Beispiel 18 mm Walzstahl). Die Abkühlrate entspricht der Herstellung von Stabstahl im Durchmesserbereich von 40 bis 50 mm.
- Die Eigenschaften werden direkt aus der Warmumformung erreicht. Eine nachgelagerte Wärmebehandlung (z.B. ein Anlassen) ist nicht zwingend notwendig.
- Der Einsatz von teuren Legierungsmitteln (wie Mikrolegierungsmittel oder Nickel und Molybdän) ist nicht zwingend notwendig.

## Patentansprüche

1. Verfahren zur Herstellung eines Stahlprodukts, wobei man einen Stahl mit einem Gewichtsanteil von
0.03 bis 0.20 % Kohlenstoff (C),
2.00 % bis 4.00 % Mangan (Mn),
0.05 bis 2.00 % Chrom (Cr),
0.05 bis 1.00% Nickel (Ni),
bis zu 0.035% Phosphor (P),
bis zu 0.5% Molybdän (Mo),
bis zu 0.02% Stickstoff (N),
bis zu 0.04% Aluminium (Al),
bis zu 0.005% Bor (B),
bis zu 0.10% Titan (Ti),
bis zu 0.8% Silizium (Si),
der Rest Eisen sowie stahlübliche Verunreinigungen,
einer Warmumformung bei 900 bis 1300°C unterzieht, und danach an Luft abkühlt, wobei die mittlere Austenitkorngrösse nach dem letzten Warmumformungschritt kleiner ist als 50 µm und wobei die Abkühlung aus der Umformhitze an ruhender oder bewegter Luft so geschieht, dass der Temperaturbereich zwischen 800 und 500°C mit einer Kühlrate von 0.1 bis 8.0 K/s und der Temperaturbereich zwischen 600 und 400°C mit einer Kühlrate von 0.1 bis 4.0 K/s durchlaufen wird,
**dadurch gekennzeichnet, dass**
die prozentualen Gewichtsanteile x(i) von Kohlenstoff, Mangan, Chrom, Nickel und Molybdän die folgende Bedingung erfüllen: $700 < Bs = 1 ′ 103 - 270 ⋅ x \left(C\right) - 90 ⋅ x \left(Mn\right) - 70 ⋅ x \left(Cr\right) - 37 ⋅ x \left(Ni\right) - 83 ⋅ x \left(Mo\right) < 800$ wobei ein Stahlprodukt mit folgenden Gefügebestandteilen gebildet wird:
60 bis 95% unterer Bainit,
bis zu 10% granularer oder oberer Bainit,
bis zu 40% Martensit,
bis zu 20% Restaustenit, und
bis zu 2% Ferrit.

2. Verfahren nach Anspruch 1, wobei der prozentuale Gewichtsanteil von Mangan mindestens 2.55% beträgt.

3. Verfahren nach Anspruch 1 oder 2, wobei die prozentualen Gewichtsanteile x von Kohlenstoff, Mangan, Chrom, Nickel und Molybdän die Bedingung erfüllen: $700 < Bs = 1 ′ 103 - 270 ⋅ x \left(C\right) - 90 ⋅ x \left(Mn\right) - 70 ⋅ x \left(Cr\right) - 37 ⋅ x \left(Ni\right) - 83 ⋅ x \left(Mo\right) < 800.$

4. Warmumgeformtes Stahlprodukt, mit einem Gewichtsanteil von
0.03 bis 0.20 % Kohlenstoff (C),
2.00 % bis 4.00 % Mangan (Mn),
0.05 bis 2.00 % Chrom (Cr),
0.05 bis 1.00% Nickel (Ni),
bis zu 0.035% Phosphor (P),
bis zu 0.5% Molybdän (Mo),
bis zu 0.02% Stickstoff (N),
bis zu 0.04% Aluminium (Al),
bis zu 0.005% Bor (B),
bis zu 0.10% Titan (Ti),
bis zu 0.8% Silizium (Si),
der Rest Eisen sowie stahlübliche Verunreinigungen,
wobei die prozentualen Gewichtsanteile x von Kohlenstoff, Mangan, Chrom, Nickel und Molybdän die folgende Bedingung erfüllen: $700 < Bs = 1 ′ 103 - 270 ⋅ x \left(C\right) - 90 ⋅ x \left(Mn\right) - 70 ⋅ x \left(Cr\right) - 37 ⋅ x \left(Ni\right) - 83 ⋅ x \left(Mo\right) < 800$ wobei das Stahlprodukt folgende Gefügebestandteile aufweist:
60 bis 95% unterer Bainit,
bis zu 10% granularer oder oberer Bainit,
bis zu 40% Martensit,
bis zu 20% Restaustenit, und
bis zu 2% Ferrit.

5. Warmumgeformtes Stahlprodukt nach Anspruch 4, wobei die mittlere Korngrösse des bainitischen Gefüges kleiner ist als 5 µm.

6. Warmumgeformtes Stahlprodukt nach Anspruch 4 oder 5, wobei die prozentualen Gewichtsanteile x von Kohlenstoff, Mangan, Chrom, Nickel und Molybdän die Bedingung erfüllen: $750 < Bs = 1 ′ 103 - 270 ⋅ x \left(C\right) - 90 ⋅ x \left(Mn\right) - 70 ⋅ x \left(Cr\right) - 37 ⋅ x \left(Ni\right) - 83 ⋅ x \left(Mo\right) < 800.$

7. Warmumgeformtes Stahlprodukt nach einem der Ansprüche 4 bis 6, mit folgenden Gefügebestandteilen:
60 bis 95% unterer Bainit,
bis zu 10% granularer oder oberer Bainit,
bis zu 30% Martensit,
bis zu 5% Restaustenit, und
bis zu 2% Ferrit.

8. Warmumgeformtes Stahlprodukt nach einem der Ansprüche 4 bis 7, wobei der Siliziumgehalt 0.40 bis 0.80 Gew.-% beträgt.

9. Warmumgeformtes Stahlprodukt nach einem der Ansprüche 4 bis 8, wobei der Borgehalt 10 bis 50 ppm beträgt.

10. Warmumgeformtes Stahlprodukt nach einem der Ansprüche 4 bis 9, wobei der Titangehalt 0.03 bis 0.10 Gew.-% beträgt.

11. Warmumgeformtes Stahlprodukt nach einem der Ansprüche 4 bis 10, mit einer Mindest-Wandstärke bzw. Mindest-Durchmesser von 10 mm.

12. Warmumgeformtes Stahlprodukt nach einem der Ansprüche 4 bis 11, mit einer Charpy-Kerbschlagzähigkeit ISO-V bei Raumtemperatur von über 100 J.

13. Warmumgeformtes Stahlprodukt nach einem der Ansprüche 4 bis 12, mit einer Zugfestigkeit Rm bei Raumtemperatur von 800 bis 1400 MPa.

14. Verwendung eines warmumgeformten Produkts nach einem der Ansprüche 4 bis 13 für die Verarbeitung in einer Presse zur Herstellung von Kaltfliesspress- oder Kaltstauchteilen.

## Claims

1. A method for manufacturing of a steel product, wherein steel with a weight proportion of
0.03 to 0.20 % carbon (C),
2.00 % to 4.00 % manganese (Mn),
0.05 to 2.00 % chromium (Cr),
0.05 to 1.00% nickel (Ni),
up to 0.035% phosphorus (P),
up to 0.5% molybdenum (Mo),
up to 0.02% nitrogen (N),
up to 0.04% aluminum (Al),
up to 0.005% boron (B),
up to 0.10% titanium (Ti),
up to 0.8% silicon (Si),
the residue being iron and impurities usually contained in steel,
is subjected to hot forming at 900 to 1300°C and is subsequently cooled in air, wherein the average austenite grain size after the last hot forming step is less than 50 µm and wherein cooling down from the forming heat under static or circulating air occurs in such a way that the temperature range between 800 and 500°C is passed with a cooling rate of 0.1 to 8.0 K/s and that the temperature range between 600 and 400°C is passed with a cooling rate of 0.1 to 4.0 K/s,
**characterized in that**
the proportions in weight percent x(i) of carbon, manganese, chromium, nickel and molybdenum satisfy the following condition: $700 < Bs = 1 ′ 103 - 270 ⋅ x \left(C\right) - 90 ⋅ x \left(Mn\right) - 70 ⋅ x \left(Cr\right) - 37 ⋅ x \left(Ni\right) - 83 ⋅ x \left(Mo\right) < 800$ wherein a steel product with the following structural constituents is formed:
60 to 95% lower bainite,
up to 10% granular or upper bainite,
up to 40% martensite,
up to 20% residual austenite, and
up to 2% ferrite.

2. The method according to claim 1, wherein the proportions in weight percent of manganese is at least 2.55%.

3. The method according to claim 1 or 2, wherein the proportions in weight percent x of carbon, manganese, chromium, nickel and molybdenum satisfy the condition: $750 < Bs = 1 ′ 103 - 270 ⋅ x \left(C\right) - 90 ⋅ x \left(Mn\right) - 70 ⋅ x \left(Cr\right) - 37 ⋅ x \left(Ni\right) - 83 ⋅ x \left(Mo\right) < 800.$

4. A hot-formed steel product, with a weight proportion of
0.03 to 0.20 % carbon (C),
2.00 % to 4.00 % manganese (Mn),
0.05 to 2.00 % chromium (Cr),
0.05 to 1.00% nickel (Ni),
up to 0.035% phosphorus (P),
up to 0.5% molybdenum (Mo),
up to 0.02% nitrogen (N),
up to 0.04% aluminum (Al),
up to 0.005% boron (B),
up to 0.10% titanium (Ti),
up to 0.8% silicon (Si),
the residue being iron and impurities usually contained in steel,
wherein the proportions in weight percent x of carbon, manganese, chromium, nickel and molybdenum satisfy the following condition: $700 < Bs = 1 ′ 103 - 270 ⋅ x \left(C\right) - 90 ⋅ x \left(Mn\right) - 70 ⋅ x \left(Cr\right) - 37 ⋅ x \left(Ni\right) - 83 ⋅ x \left(Mo\right) < 800$ wherein the steel product has the following structural constituents:
60 to 95% lower bainite,
up to 10% granular or upper bainite,
up to 40% martensite,
up to 20% residual austenite, and
up to 2% ferrite.

5. A hot-formed steel product according to claim 4, wherein the average grain size of the bainitic microstructure is less than 5 µm.

6. A hot-formed steel product according to claim 4 or 5, wherein the proportions in weight percent x of carbon, manganese, chromium, nickel and molybdenum satisfy the condition: $750 < Bs = 1 ′ 103 - 270 ⋅ x \left(C\right) - 90 ⋅ x \left(Mn\right) - 70 ⋅ x \left(Cr\right) - 37 ⋅ x \left(Ni\right) - 83 ⋅ x \left(Mo\right) < 800.$

7. A hot-formed steel product according to one of claims 4 to 6, with the following structural constituents:
60 to 95% lower bainite,
up to 10% granular or upper bainite,
up to 30% martensite,
up to 5% residual austenite, and
up to 2% ferrite.

8. A hot-formed steel product according to one of claims 4 to 7, wherein the silicon content is 0.40 to 0.80 wt.-%.

9. A hot-formed steel product according to one of claims 4 to 8, wherein the boron content is 10 to 50 ppm.

10. A hot-formed steel product according to one of claims 4 to 9, wherein the titanium content is 0.03 to 0.10 wt.-%.

11. A hot-formed steel product according to one of claims 4 to 10 with a minimum wall thickness or minimum diameter of 10 mm.

12. A hot-formed steel product according to one of claims 4 to 11 with a Charpy notched bar impact strength ISO-V at room temperature of more than 100 J.

13. A hot-formed steel product according to one of claims 4 to 12 with an ultimate tensile strength Rm at room temperature of 800 to 1400 MPa.

14. The use of a hot-formed product according to one of claims 4 to 13 for processing in a press for manufacturing of cold extrusion formed parts or cold upset forged parts.

## Revendications

1. Procédé d'obtention d'un produit en acier, selon lequel on soumet un acier renfermant en proportion pondérale
0,03 à 0,20% de carbone (C),
2,00 % à 4,00 % de manganèse (Mn),
0,05 à 2,00 % de chrome (Cr),
0,05 à 1,00 % de nickel (Ni),
jusqu'à 0,035 % de phosphore (P),
jusqu'à 0,5 % de molybdène (Mo),
jusqu'à 0,02 % d'azote (N),
jusqu'à 0,04 % d'aluminium (Al),
jusqu'à 0,005 % de bore (B),
jusqu'à 0,10 % de titane (Ti),
jusqu'à 0,8 % de silicium (Si),
le reste étant du fer et des impuretés classiques de l'acier,
a un formage à chaud à 900 à 1300°C, puis à un refroidissement à l'air, la taille moyenne des grains d'austénique après la dernière étape de formage à chaud étant inférieure à 50 µm et le refroidissement à partir de l'étape de formage étant effectuée sous l'action d'air stationnaire ou en mouvement de façon à passer dans la plage de température comprise entre 800 et 500°C avec une vitesse de refroidissement de 0,1 à 8.0 K/s et dans la plage de température comprise entre 600 et 400°C avec une vitesse de refroidissement de 0,1 à 4.0 K/s,
**caractérisé en ce que**
les pourcentages pondéraux x(i) de carbone, de manganèse, de chrome, de nickel et de molybdène satisfont à la condition suivante : $700 < Bs = 1 ′ 103 - 270 ⋅ x \left(C\right) - 90 ⋅ x \left(Mn\right) - 70 ⋅ x \left(Cr\right) - 37 ⋅ x \left(Ni\right) - 83 ⋅ x \left(Mo\right) < 800$ un produit en acier ayant les constituants de structure suivants étant formés :
60 à 95 % de bainite inférieure,
jusqu'à 10% de bainite granulaire ou supérieure,
jusqu'à 40% de martensite,
jusqu'à 20% d'austénite résiduelle et,
jusqu'à 2% de ferrite.

2. Procédé conforme à la revendication 1,
selon lequel la proportion pondérale de manganèse est égale à au moins 2,55 %.

3. Procédé conforme à la revendication 1 ou 2,
selon lequel les pourcentages pondéraux x de carbone, de manganèse, de chrome, de nickel et de molybdène satisfont à la condition suivante : $750 < Bs = 1 ′ 103 - 270 ⋅ x \left(C\right) - 90 ⋅ x \left(Mn\right) - 70 ⋅ x \left(Cr\right) - 37 ⋅ x \left(Ni\right) - 83 ⋅ x \left(Mo\right) < 800.$

4. Produit en acier ayant été soumis à un formage à chaud ayant une proportion pondérale de :
0,03 à 0,20% de carbone (C),
2,00 à 4,00 % de manganèse (Mn),
0,05 à 2,00 % de chrome (Cr),
0,05 à 1,00 % de nickel (Ni),
jusqu'à 0,035 % de phosphore (P),
jusqu'à 0,5 % de molybdène (Mo),
jusqu'à 0,02 % d'azote (N),
jusqu'à 0,04 % d'aluminium (Al),
jusqu'à 0,005 % de bore (B),
jusqu'à 0,10 % de titane (Ti),
jusqu'à 0,8 % de silicium (Si),
le reste étant constitué par de l'acier ou des impuretés classiques de l'acier,
les pourcentages pondéraux x de carbone, de manganèse, de chrome, de nickel et de molybdène satisfaisant à la condition suivante : $700 < Bs = 1 ′ 103 - 270 ⋅ x \left(C\right) - 90 ⋅ x \left(Mn\right) - 70 ⋅ x \left(Cr\right) - 37 ⋅ x \left(Ni\right) - 83 ⋅ x \left(Mo\right) < 800$
le produit en acier ayant les composants de structure suivants :
60 à 95% de bainite inférieure
jusqu'à 10% de bainite granulaire ou supérieure
jusqu'à 40% de martensite,
jusqu'à 20% d'austenite résiduelle, et
jusqu'à 2% de ferrite.

5. Produit en acier ayant été soumis à un formage à chaud conforme à la revendication 1, dans lequel la taille moyenne des grains de la structure bainitique est inférieure à 5 µm.

6. Produit en acier ayant été soumis à un formage à chaud conforme à la revendication 4 ou 5,
dans lequel les pourcentages pondéraux x de carbone, de manganèse, de chrome, de nickel et de molybdène satisfont à la condition suivante : $750 < Bs = 1 ′ 103 - 270 ⋅ x \left(C\right) - 90 ⋅ x \left(Mn\right) - 70 ⋅ x \left(Cr\right) - 37 ⋅ x \left(Ni\right) - 83 ⋅ x \left(Mo\right) < 800.$

7. Produit en acier ayant été soumis à un formage à chaud conforme à l'une des revendications 4 à 6, ayant les composants de structure suivants :
60 à 95 % de bainite inférieure,
jusqu'à 10% de bainite granulaire ou supérieure,
jusqu'à 30% de martensite,
jusqu'à 5% d'austénite résiduelle, et
jusqu'à 2% de ferrite.

8. Produit en acier ayant été soumis un formage à chaud conforme à l'une des revendications 4 à 7, dont la teneur en silicium est comprise entre 0,40 et 0,80 % en poids.

9. Produit en acier ayant été soumis à un formage à chaud conforme à l'une des revendications 4 à 8, dont la teneur en bore est comprise entre 10 et 50 ppm.

10. Produit en acier ayant été soumis à un formage à chaud conforme à l'une des revendications 4 à 9, dont la teneur en titane est comprise entre 0,03 à 0,10 % en poids.

11. Produit en acier ayant été soumis à un formage à chaud conforme à l'une des revendications 4 à 10, ayant une épaisseur de paroi minimum ou un diamètre minimum de 10 mm.

12. Produit en acier ayant été soumis à un formage à chaud conforme à l'une des revendications 4 à 11, ayant une résistance aux chocs Charpy selon ISO-V à température ambiante supérieure à 100 J.

13. Produit en acier ayant été soumis à un formage à chaud conforme à l'une des revendications 4 à 12, ayant une résistance à la traction Rm à température ambiante de 800 à 1400 MPa.

14. Utilisation d'un produit ayant été soumis à un formage à chaud conforme à l'une des revendications 4 à 13, pour le traitement dans une presse permettant d'obtenir des pièces de fluage à froid d'emboutissage ou de matriçage à froid.
